# EUROPÄISCHE PATENTSCHRIFT

(11) **EP 2 357 266 B1**
(45) Veröffentlichungstag und Bekanntmachung des Hinweises auf die Patenterteilung: **09.05.2012**
(21) Anmeldenummer: 11000332.4
(22) Anmeldetag: 17.01.2011
(51) Int. Cl.: C23F 11/02, B65D 65/42, B65D 81/26

(54) **Zusammensetzungen von Dampfphasen-Korrosionsinhibitoren, Verfahren zu deren Herstellung und deren Verwendung für den temporären Korrosionsschutz**
Compositions of vapour-phase corrosion inhibitors, method for their production and use of same for temporary corrosion protection
Compositions d'inhibiteurs de corrosion en phase vapeur, leur procédé de fabrication et d'utilisation pour la protection temporaire contre la corrosion

(30) Priorität: 28.01.2010 DE 102010006099
(43) Veröffentlichungstag der Anmeldung: 17.08.2011
(73) Patentinhaber: EXCOR Korrosionsforschung GmbH, 01067 Dresden (DE)
(72) Erfinder: Reinhard, Georg, 01099 Dresden (DE); Neitzel, Peter, 01239 Dresden (DE); Hahn, Gerhard, 34346 Hann. Münden (DE)
(74) Vertreter: Katzameyer, Michael

(56) Entgegenhaltungen:
- CH-A- 273 412
- DE-C- 892 264
- US-A- 2 643 176
- US-A- 2 717 843
- US-A- 2 739 871
- US-A- 3 843 337

## Beschreibung

Die vorliegende Erfindung betrifft Stoffkombinationen als Dampfphasen-Korrosionsinhibitoren (verdampfungs- oder sublimationsfähige Korrosionsinhibitoren, vapour phase corrosion inhibitors VPCI, volatile corrosion inhibitors, VCI) zum Schutz von üblichen Gebrauchsmetallen, wie Eisen, Chrom, Nickel, Zinn, Zink, Aluminium, Kupfer, Magnesium und deren Legierungen gegen Korrosion in Feuchtluft-Klimata.

Es wird bereits seit mehreren Jahrzehnten davon Gebrauch gemacht, Korrosionsinhibitoren, die schon unter Normalbedingungen zur Verdampfung oder Sublimation neigen und dadurch über die Gasphase an zu schützende Metalloberflächen gelangen können, zum temporären Korrosionsschutz von Metallgegenständen innerhalb von geschlossenen Räumen, z.B. in Verpackungen, Schaltschränken oder Schaukästen einzusetzen. Auf diese Weise Metallteile während der Lagerung und Transporten vor Korrosion zu schützen, ist bekanntlich die saubere Alternative zum temporären Korrosionsschutz mit Ölen, Fetten oder Wachsen.

Üblicherweise werden diese vorzugsweise über die Dampfphase wirkenden Korrosionsinhibitoren nach der Art des zu schützenden Metalls ausgewählt und als Pulver, abgepackt in Beutel aus einem Material, welches für die dampfförmigen VCI's durchlässig ist, eingesetzt (vgl. z.B.: E. Vuorinen, E. Kalman, W. Focke, Introduction to vapour phase corrosion inhibitors in metal packaging, Surface Engng. 29(2004) 281 pp.; US 6,752,934 B2).

Moderne Verpackungsmittel für den Korrosionsschutz enthalten die VCI entweder als Pulver oder Tabletten innerhalb von gasdurchlässigen Behältnissen (z.B. Papierbeutel, Kunststoffkapseln), Beschichtungen auf Papier, Pappe, Schaumstoffen bzw. textilem Vlies oder direkt eingearbeitet innerhalb von polymeren Trägermaterialien. So werden in den Patenten US 3.836.077, US 3.967.926, US 5.332.525, US 5.393.457, US 4.124.549, US 4.290.912, US 5.209.869, JP 200.225.3889, EP 0.639.657, EP 1.219.727, US 6,752,934 B2, US 2009/0111901 A1 und DE-OS 102007059 726 A1 verschiedene Varianten vorgeschlagen, die VCI in Kapseln, Beschichtungen oder gasdurchlässige Kunststoff-Folien jeweils so einzubringen, daß ein Produkt resultiert, aus dem die VCI-Komponenten kontinuierlich verdampfen oder sublimieren können.

VCI-haltige Verpackungsmittel dadurch herzustellen, indem die VCI-Komponenten in einem geeigneten Lösungsmittel gelöst und auf ein geeignetes Trägermaterial aufgetragen werden, ist besonders naheliegend und wird schon lange praktiziert. Verfahren dieser Art mit verschiedenen Wirkstoffen und Lösungsmitteln sind z.B. in JP 61.227.188, JP 62.063.686, JP 63.028.888, JP 63.183.182, JP 63.210.285, US 3.887.481 und US 5,958,115 beschrieben.

Zunehmender Bedarf besteht schließlich in der Bereitstellung von VCI-haltigen Ölen. Hierbei sollen die auf Metalloberflächen aufgetragene Ölfilme nicht nur das betreffende Metallsubstrat, sondern auch Oberflächenbereiche der betreffenden Metalle, die auf Grund ihrer Geometrie (z.B. Bohrungen, schmale Kerbungen gefaltete Blechlagen) nicht mit einem Ölfilm beschichtet werden konnten, vor Korrosion schützen, indem die aus dem Öl emittierten VCI-Komponenten innerhalb geschlossener Räume (z.B. Verpackungen, Behältnisse, Hohlräume) über die Dampfphase zu den ölfreien Oberflächenbereichen gelangen und dort einen vor Korrosion schützenden Adsorptionsfilm ausbilden.

Solche VCI-Öle sind beispielsweise in den Patentschriften GB 919,778, GB 1,224,500, US 3,398,095, US 3,785,975 und JP 07145490 A beschrieben. Indem diese VCI-Öle flüchtige Korrosionsinhibitoren emittieren und über die Gasphase auch die nicht mit einem Öl bedeckten Bereiche von Metalloberflächen vor Korrosion schützen, unterscheiden sie sich deutlich von Konservierungsölen, deren Korrosionsschutzeigenschaften durch Eintrag von nichtflüchtigen und daher nur im direkten Kontakt wirksamen Korrosionsinhibitoren aufgebessert wurden. Derartige Korrosionsschutzöle sind z.B. in den Patentschriften US 5,681,506 und US 7,014,694 B1 beschrieben.

Alle Maßnahmen des temporären Korrosionsschutzes für Metalle gegen die Einwirkung neutraler wässriger Medien oder kondensierter Wasserfilme haben bekanntlich das Ziel, die auf Gebrauchsmetallen nach erstem Kontakt mit der Atmosphäre stets vorhandene Primäroxidschicht (primary oxide layer, POL) vor chemischen und mechanischen Abbau zu konservieren (vgl. z.B.: U.S. 6,752,934 B2 und DE-OS 102007059 726 A1).

Da viele Amine bereits unter Normalbedingungen einen erhöhten oder relativ hohen Dampf- oder Sublimationsdruck haben und vor allem auf Eisenwerkstoffen, die mit einer POL bedeckt sind, adsorbiert werden, wurde ihre Anwendung als VCI schon frühzeitig genutzt und ist in vielen Patenten beschrieben. Vorrangig sind dabei die cyclischen Amine Dicyclohexylamin und Cyclohexylamin genannt. In den beispielhaft zitierten Patentschriften GB 600.328, US 2,419,327, US 2,432,840, US 4,051,066 und US 4,275,835 ist dabei aber schon dem Umstand Rechnung getragen, daß mit Aminen allein kein zuverlässiger temporärer Korrosionsschutz resultieren kann und daher der Einsatz von Aminen mit weiteren flüchtigen Wirkstoffen kombiniert ist. Eine dafür angewandte Stoffgruppe sind Oxidationsmittel, die als Passivatoren fungieren können. Mit solchen Passivatoren kann man erreichen, daß die POL als oxidische Deckschicht auf Metalloberflächen spontan nachgebildet wird, wenn sie durch partielle chemische Auflösung bzw. lokalen mechanischen Abtrag (Abrasion, Erosion) zerstört wurde (vgl. z.B.: E. Vuorinen, et al., loc. cit. und U.S. 6,752,934 B2).

Als solche passivierenden Oxidationsmittel haben sich die Nitrite als Salze der salpetrigen Säure im praktischen Korrosionsschutz vielfältig bewährt. Sie finden daher auch schon lange Anwendung als VCI. Namentlich das relativ leicht flüchtige Dicyclohexylammoniumnitrit wird schon mehr als 60 Jahre als VCI angewandt (vgl. z.B. Vuorinen et al., loc. cit.) und ist als Bestandteil von VCI-Kompositionen in zahlreichen Patentschriften genannt (z.B.: US 2.419.327, US 2.432.840, US 2.534.201, US 4.290.912, JP 62109987, JP 63210285 A und US. 6,752,934 B2).

Seine Wirkung ist jedoch mehr oder weniger auf den Schutz von Eisenwerkstoffen beschränkt, während die Stabilität der Passivoxidschicht von Zink- und Aluminiumwerkstoffen oft beeinträchtigt wird.

In der Bestrebung, VCI-Verpackungsmittel zu schaffen, die nicht nur für Eisenmetalle, sondern mindestens auch für verzinkte Stähle und Aluminiumwerkstoffe anwendbar sind, wurde vorgeschlagen, Nitrit-Amin-Mischungen mit weiteren sublimationsfähigen Stoffen, wie etwa den Salzen mittelstarker bis schwacher, gesättigter oder ungesättigter Carbonsäuren zu kombinieren, vgl. z.B. US 2.419.327, US 2.432.840. Man erreicht dadurch zwar einen verbesserten Schutz der üblichen Al- und Zn-Werkstoffe, wenn diese mit einem wässrigen Medium oder Kondenswasserfilm in Kontakt sind, doch werden durch diese Spezies gleichzeitig die Passivatoreigenschaften des Nitrits gemindert. Die betreffenden Carboxylate bauen bekanntlich in wässrigen Medien oder Kondenswasserfilmen auf Metalloberflächen mit oder ohne gleichzeitige Anwesenheit eines Amins in Abhängigkeit von dem jeweils vorliegenden Carbonsäure/Salz-System pH-Puffersysteme höherer Pufferkapazität auf und behindern somit gewöhnlich die Reduzierbarkeit von Oxidationsmitteln. Der Passivierungseffekt lässt sich dann nur erreichen, wenn die Konzentration des betreffenden Oxidationsmittels vergleichsweise viel höher als die Anteile der übrigen Wirkstoffe vorgegeben wird.

Da heute die praktische Anwendung der bezeichneten Oxidationsmittel infolge ihrer bekannt gewordenen, mehr oder weniger schädigenden Wirkung auf Mensch und Umwelt reglementiert wird und es hinsichtlich der Konzentration in Zubereitungen einzuhaltende Arbeitsplatzgrenzwerte (AGW) gibt (vgl. z. B. Einstufung von Stoffen und Zubereitungen gemäß EG-Richtlinie 67/548/EWG einschließlich jährlicher Anpassung), sind VCI-Kombinationen mit überhöhten Passivatoranteilen nicht mehr einsetzbar.

Die meisten der bisher bekannten VCI-Systeme, die gleichzeitig ein Nitrit und ein Amin enthalten, können die geforderte Zuverlässigkeit auch deshalb nicht erbringen, weil sie sich durch chemische Reaktionen untereinander verbrauchen. So hat sich inzwischen erwiesen, dass vor allem die als VCI-Komponenten eingeführten sekundären Amine und Verbindungen mit einem cyclischen Stickstoff, wie z.B. Morpholin und Piperidin, leicht zu N-Nitrosoverbindungen umgewandelt werden. Diese N-Nitrosamine agieren gewöhnlich als schwache Oxidationsmittel und fördern die Korrosion der Metalle. Wesentlich nachteiliger ist jedoch ihre kanzerogene Wirkung, die der großtechnischen Nutzung dieser VCI-Systeme im Wege steht.

Namentlich bei der Einarbeitung von VCI-Kombinationen in Mineralöle oder synthetische Öle sind Oxidationsmittel, wie die Nitrite, ohnehin ungeeignet, weil sie eine relativ schnelle oxidative Zersetzung des betreffenden Basisöls verursachen würden. Zudem sind auch die als VCI bekannten Salze der üblichen aliphatischen und aromatischen Carbonsäuren in Ölen nicht ausreichend löslich. Daher beschränken sich die bekannt gewordenen Formulierungen von VCI-Ölen bisher hauptsächlich auf die Anwendung von Aminen als VCI-Komponenten (vgl. z.B.: GB 919,778, GB 1,224,500, US 3,398,095, US 3,785,975 und JP 07145490 A). So werden in der US 3,398,095 Mischungen beansprucht, die neben sulfurierten Ölsäuren, C₆ bis C₁₂ Alkylcarbonsäuren und C₂₀ bis C₂₂ Alkylbernsteinsäuren Dicyclohexylamin, Morpholin, Piperidin, Hexylamin und/oder Phenyl-alpha-naphthylamin enthalten, während in der US 3,785,975 Aminsalze von Diestern der ortho-Phosphorsäure kombiniert mit alkenyl-substituierten Bernsteinsäuren, Estern ungesättigter Fettsäuren, Alkylcarbonsäuren, wie Octansäure und Morpholin als korrosionsinhibierende Zusätze hervorgehoben werden. In der JP 07145490 A werden schließlich Zubereitungen mit Ethanolamin-Carboxylaten, Morpholin, Cyclohexylamin und verschiedenen Sulfonaten beansprucht. Da jedoch heute als gesichert gilt, dass die bezeichneten längerkettigen Carbonsäuren ebenso wie die Ester der Fettsäuren und die Sulfonate aus den üblichen Mineralölen und synthetischen Ölen bei Temperaturen < 80 °C unter Normalbedingungen nicht verdampfen, können aus solchen Zubereitungen nur die Amine emittiert und als VCI-Komponenten wirksam werden.

VCI-Öle, aus denen jedoch im interessierenden Temperaturbereich bis 80 °C nur Amine emittiert werden, sind ausschließlich für den VCI-Korrosionsschutz von Eisenbasiswerkstoffen geeignet. Bei Zink und Aluminium bedingen sie bekanntlich zusammen mit kondensiertem Wasser gewöhnlich eine zu hohe Alkalisierung der Oberflächen, in deren Folge starke Korrosion unter Bildung von Zinkaten bzw. Aluminaten einsetzt, bevor schließlich die Hydroxide und basischen Carbonate entstehen, für welche die Bezeichnung Weißrost üblich ist. Kupferwerkstoffe erleiden dagegen unter Einwirkung von Aminen häufig Korrosion unter Bildung von Cu-Amin-Komplexen.

Um gerade die Nachfrage nach mit VCI ausgerüsteten Ölen für die Bewältigung des temporären Korrosionsschutzes von Eisen-und Nichteisenmetallen mit konstruktiv bedingten kleinen Hohlräumen zu befriedigen, sind amin- und oxidationsmittelfreie VCI-Systeme erforderlich. Dabei sind insbesondere Zubereitungen von Interesse, die sich nicht nur zu einem m VCI-Ö1, sondern auch zu VCI-Spendern (Mischungen von VCI-Komponenten in Beutel, Kapseln) und zu beschichteten VCI-Verpackungsmitteln (z.B. Papiere, Pappen, Schaumstoffe) verarbeiten lassen. Mit Kombinationen solcher VCI-Produkte, die jeweils gleichartige Wirkstoffe enthalten und damit untereinander uneingeschränkt kompatibel sind, könnten besonders effektive und durch hohe Standzeiten ausgewiesene VCI-Korrosionsschutzverpackungen angefertigt werden, z. B. konservierende Verpackungen von mit dem VCI-Ö1 behandelten Motorblöcken in mit Deckel verschlossenen Tray's, in denen zusätzlich VCI-emittierende Beutel, Kapseln bzw. VCIbeschichtete Papier- oder Schaumstoff-Zuschnitte eingebracht sind, um auch bei Langzeitlagerung immer für Sättigung des Gasraumes der betreffenden Tray's mit den VCI Komponenten als Voraussetzung für die Aufrechterhaltung des VCI-Korrosionsschutzes zu sorgen.

Die Aufgabe der Erfindung ist es, gegenüber den oben aufgeführten Nachteilen herkömmlicher flüchtiger, über die Dampfphase wirkender Korrosionsinhibitoren verbesserte verdampfungs- oder sublimationsfähige korrosionsinhibierende Stoffe und Stoffkombinationen anzugeben, die sowohl als Pulvermischung als auch eingearbeitet in Beschichtungen und insbesondere in Öle unter den praktisch interessierenden klimatischen Verhältnissen innerhalb von technischen Verpackungen und analogen geschlossenen Räumen mit hinreichender Geschwindigkeit aus dem entsprechenden Depot, z.B. einem die VCI- Komponenten enthaltendem Beutel, einer die VCI-Komponenten enthaltenden Beschichtung auf einem Träger wie Papier, Pappe oder Schaumstoff, bzw. einem die VCI Komponenten enthaltendem Öl ausdampfen bzw. sublimieren und nach Adsorption und/oder Kondensation auf der Oberfläche von in diesem Raum befindlichen Metallen dort für Bedingungen sorgen, unter denen die üblichen Gebrauchsmetalle zuverlässig vor atmosphärischer Korrosion geschützt werden. Die Aufgabe der Erfindung ist es ferner, Verfahren zur Herstellung bzw. Verarbeitung solcher Stoffe und Stoffkombinationen für die Herstellung verbesserter VCI-Verpackungsmittel anzugeben.

Überraschend konnten diese Aufgaben durch insbesondere die Bereitstellung der Stoffkombinationen nach Anspruch 1 und 2 gelöst werden. Speziellere Aspekte und bevorzugte Ausführungsformen der Erfindung sind Gegenstand der weiteren Ansprüche.

Die erfindungsgemäße Stoffkombination umfasst die folgenden Komponenten:
(1) mindestens ein substituiertes, vorzugsweise mehrfach substituiertes, Pyrimidin
(2) mindestens einen Monoalkylharnstoff
(3) mindestens ein Aminoalkyldiol mit C₃ bis C₅.

Erfindungsgemäß wurde festgestellt, dass die Kombination der obigen Komponenten (1)-(3) eine gute korrosionsinhibierende Wirkung bei vielen Metallen ergibt.

Vorzugsweise enthält die erfindungsgemäße korrosionsinhibierende Stoffkombination noch eine weitere Komponente (4), nämlich ein Benzotriazol, vorzugsweise ein am Benzolring substituiertes Benzotriazol. Diese Komponente ist insbesondere zum Schutz von Kupfer und Kupferlegierungen vorteilhaft, bietet jedoch auch Vorteile beim Schutz anderer Gebrauchsmetalle.

Die Mengenanteile der verschiedenen Komponenten können je nach dem speziellen Anwendungsgebiet variieren und geeignete Zusammensetzungen können unschwer von einem Fachmann auf diesem Gebiet durch Routineversuche festgestellt werden.

In einer bevorzugten Ausführungsform der Erfindung mit allen Komponenten (1) bis (4) sind in der korrosionsinhibierenden Stoffkombination 0,1 bis 5 Gew.-% Komponente (1), 0,2 bis 12 Gew.-% Komponente (2), 1 bis 15 Gew.-% Komponente (3) und 0,4 bis 10 Gew.-% Komponente (4) enthalten.

Einige geeignete, nicht-beschränkende Beispiele für ein mehrfach substituiertes Pyrimidin sind 2.4-Dihydroxy-5-methylpyrimidin (Thymin), 2-Amino-4-methyl-pyrimidin, 2-Amino-4-methoxy-6-methyl-pyrimidin, 2-Amino-4.6-dimethyl-pyrimidin (Cytosin) oder ein Gemisch derselben. Weitere geeignete Pyrimidine können unschwer durch Routineversuche vom Fachmann ermittelt werden. Der Begriff "mehrfach substituiert", wie hier verwendet, umfasst zwei oder mehr Substitutionen.

Auch einfach substituierte Pyrimidine könnten alternativ oder zusätzlich zu den mehrfach substituierten Pyrimidinen in der erfindungsgemäßen Stoffkombination eingesetzt werden. Ihre korrosionsschützende Wirkung ist jedoch derjenigen der mehrfach substituierten Pyrimidine in der Regel deutlich unterlegen.

Einige geeignete, nicht-beschränkende Beispiele für den Monoalkylharnstoff sind N-Butylharnstoff, N-Hexylharnstoff, N-Benzylharnstoff, N-Cyclohexylharnstoff oder ein Gemisch derselben. Wie aus den obigen Beispielen ersichtlich, umfasst der Begriff "Monoalkylharnstoff", wie hier verwendet, auch Cycloalkyl- und Aralkyl-monosubstituierte Harnstoffe. Im Gegensatz zu dem erfindungsgemäß eingesetzten Monoalkylharnstoff führt die Verwendung eines unsubstituierten oder di-substituierten Harnstoffes jedoch zu wesentlich schlechteren Ergebnissen und keinem zufriedenstellenden VCI-Korrosionsschutz.

Einige geeignete, nicht-beschränkende Beispiele für das Aminoalkyldiol mit C₃ bis C₅ sind 2-Amino-2-methyl-propandiol-1,3, 2-amino-3-methyl-butandiol-1,4, 2-Amino-2-methylbutandiol-1,4, oder ein Gemisch derselben. Weitere geeignete Aminoalkyldiole können unschwer durch Routineversuche vom Fachmann ermittelt werden.

Einige geeignete, nicht-beschränkende Beispiele für das Benzotriazol sind unsubstituiertes Benzotriazol, ein am Benzolring alkyliertes, insbesondere methyliertes Benzotriazol, vorzugsweise 5-Methyl-benzotriazol, oder ein Gemisch von Methylbenzotriazolen (hier als Tosyltriazol bezeichnet).

Bei der erfindungsgemäßen korrosionsinhibierenden Stoffkombination können die Komponenten (1) bis (3) oder (1) bis (4) zusammen vermischt oder in Wasser dispergiert oder vorgemischt in einem mit Mineralölen und synthetischen Ölen in jedem Verhältnis mischbaren Lösevermittler vorliegen.

Vorzugsweise handelt es sich bei diesem Lösevermittler um einen Phenylalkylalkohol und/oder ein Alkylphenol, worin die Komponenten gelöst oder dispergiert vorliegen.

Einige geeignete, nicht-beschränkende Beispiele für den Phenylalkylalkohol sind ein Benzylalkohol, 2-Phenylethanol, Methylphenylcarbinol, 3-Phenylpropanol oder ein Gemisch derselben.

Einige geeignete, nicht-beschränkende Beispiele für das Alkylphenol sind Di-tert.-butyl-4-methyl-phenol, 2,6-Di-tert.-butyl-4-ethyl-phenol, 2,6-Di-tert.-butyl-4-methoxy-phenol, 2.6-Di-octadecyl-4-methyl-phenol, 2,4,6-Tri-tert.-butyl-phenol oder ein Gemisch derselben.

Die erfindungsgemäßen korrosionsinhibierenden Stoffkombinationen können neben den erfindungsgemäßen Komponenten (1) bis (3) oder (1) bis (4) und gegebenenfalls dem Lösevermittler zusätzlich auch bereits als Dampfphasen-Korrosionsinhibitoren eingeführte Substanzen einzeln oder als Gemisch derselben enthalten.

Eine erfindungsgemäße Stoffkombination kann beispielsweise dadurch hergestellt werden, dass die Komponenten (1) bis (3) oder (1) bis (4) in den gewünschten Anteilen (plus eventuelle zusätzliche Komponenten) miteinander vermischt werden.

In einer bevorzugten Ausführungsform werden bei diesem Verfahren 0,1 bis 5 Gew.-% Komponente (1), 0,2 bis 12 Gew.-% Komponente (2), 1 bis 15 Gew.-% Komponente (3) und 0 bis 10 Gew.-%, vorzugsweise 0,4 bis 10 Gew.-%, Komponente (4) miteinander gemischt.

Bei einem weiteren Verfahren zur Herstellung einer verdampfungs- oder sublimationsfähigen, korrosionsinhibierenden Stoffkombination werden die korrosionsinhibierenden Komponenten (1) bis (3) oder (1) bis (4) zunächst miteinander vermischt und anschließend in Wasser oder einem mit Mineralölen und synthetischen Ölen in jedem Verhältnis mischbaren Lösevermittler gelöst bzw. dispergiert.

Die Zusammensetzung der erfindungsgemäßen korrosionsinhibierenden Stoffkombinationen ist vorzugsweise so eingestellt, dass im Temperaturbereich bis 70 °C bei rel. Luftfeuchten (RH) ≤ 98 % alle Komponenten mit für den Dampfraum-Korrosionsschutz ausreichender Menge und Geschwindigkeit sublimieren.

Erfindungsgemäß werden diese Stoffkombinationen direkt in Form entsprechender Gemische zum Einsatz gebracht oder nach an sich bekannten Methoden im Rahmen der Herstellung von VCI-Verpackungsmitteln und Ölzubereitungen eingearbeitet, so dass diese Verpackungsmittel oder Öle als VCI-Depot fungieren und die Korrosionsschutzeigenschaften der erfindungsgemäßen Stoffkombinationen besonders vorteilhaft zur Entfaltung kommen können.

Für die Einbringung der erfindungsgemäßen Stoffkombinationen in VCI-Depots oder in als solche fungierende Verpackungsmittel und Öle ist es zweckmäßig, die einzelnen Stoffe im wasserfreien Zustand zunächst nach an sich bekannten Methoden möglichst intensiv untereinander zu vermischen.

In einer Ausführungsform werden die korrosionsinhibierenden Stoffkombinationen als flüchtiger Korrosionsinhibitor (VPCI, VCI) in Form von feinpulvrigen Gemischen bei der Verpackung, Lagerung oder dem Transport von metallischen Materialien eingesetzt.

Die korrosionsinhibierenden Stoffkombinationen können jedoch auch in Beschichtungsstoffe bzw. Beschichtungslösungen, vorzugsweise in einem wässrig/organischen Medium, und/oder kolloidale Kompositmaterialien inkorporiert werden, um damit Trägermaterialien, wie Papier, Karton, Schaumstoffe, textile Gewebe, Textilvlies und ähnliche Flächengebilde im Rahmen der Herstellung von VCI-emittierenden Verpackungsmitteln zu beschichten und diese anschließend innerhalb von Verpackungs-, Lagerungs- und Transportvorgängen anzuwenden.

In einer anderen Ausführungsform werden die korrosionsinhibierenden Stoffkombinationen zur Herstellung von VCI-Korrosionsschutzöl, aus dem Dampfphasen-Korrosionsinhibitoren (VPCI, VCI) emittiert werden, verwendet.

Vorzugsweise umfasst ein solches VCI-Korrosionsschutzöl ein Mineralöl oder synthetisches Ö1 und 2 bis 10 Gew.-%, bezogen auf die Ölphase, einer erfindungsgemäßen korrosionsinhibierenden Stoffkombination in einem Lösevermittler, und die Zusammensetzung ist so eingestellt, dass aus dem VCI-Ö1 im Temperaturbereich bis 70°C bei rel. Luftfeuchten (RH) ≤ 98 % alle Korrosiosinhibitor-Komponenten mit für den Dampfraum-Korrosionsschutz ausreichender Menge und Geschwindigkeit verdampfen oder sublimieren.

Die erfindungsgemäßen korrosionsinhibierenden Stoffkombinationen oder diese enthaltenden VCI-Korrosionschutzöle können vorteilhaft zum Korrosionsschutz üblicher Gebrauchsmetalle, wie Eisen, Chrom, Nickel, Zinn, Zink, Aluminium, Magnesium und Kupfer sowie deren Legierungen verwendet werden.

Die erfindungsgemäßen Stoffkombinationen und diese enthaltenden VCI-Öle werden vor allem verwendet, um die breite Palette der üblichen Gebrauchsmetalle, einschließlich Eisen, Chrom, Nickel, Zinn, Zink, Aluminium, Magnesium und Kupfer und deren Legierungen, in Verpackungen, während des Transports und während der Lagerung in analogen geschlossenen Räumen vor atmosphärischer Korrosion zu schützen. Dabei müssen die zu schützenden Metallteile mit der jeweiligen Stoffkombination oder dem Öl vorteilhafterweise nicht direkt beschichtet sein. Die erfindungsgemäßen Stoffkombinationen sind nitrit- und cycloalkylaminfrei und bestehen vorteilhafterweise ausschließlich aus Substanzen, die sich nach an sich bekannten Methoden leicht und gefahrlos verarbeiten lassen und in den anzuwendenden Mengenanteilen als nichttoxisch und die Umwelt nicht ge-fährdend einzustufen sind. Sie eignen sich darum besonders zur Herstellung von korrosionsschützenden Verpackungsmitteln, die in großem Umfang kostengünstig und ohne Gefährdungspotential anwendbar sind.

Der Anmeldungsgegenstand wird durch die nachfolgenden, nichteinschränkenden Beispiele näher erläutert. Wie daraus auch hervorgeht, richten sich Art, Mengenanteil der einzelnen Komponenten im erfindungsgemäßen Gemisch und Mengenanteil des Gemisches im jeweiligen VCI-Depot nur nach den Herstellungsbedingungen des betreffenden VCI-emittierenden Erzeugnisses und nicht nach der Art des vor Korrosion zu schützenden Metalls.

### Beispiel 1:

Aus den wasserfreien Substanzen wurde die folgende erfindungsgemäße Stoffkombination VCI (1) bereitet:

| | |
|---|---|
| 2,0 Masse-% | 2-Amino-4-methoxy-6-methyl-pyrimidin |
| 12,0 Masse-% | Cyclohexylharnstoff |
| 15,0 Masse-% | 2-Amino-2-methyl-butandiol-1.4 |
| 6,0 Masse-% | Tolyltriazol (Isomerengemisch an Methylbenzotriazolen) |
| 15,0 Masse-% | 2,6-Di tert. butyl-4-methyl-phenol, |
| 50,0 Masse-% | inerter Füllstoff (Kieselgel) |

Jeweils 5 g dieses Gemisches wurden auf dem Boden eines 25 ml Becherglases breit verteilt und dieses in ein Weckglas (Inhalt 1 l) gestellt. Neben dem Becherglas wurde ein zweites mit 10 ml entionisiertem Wasser positioniert. Dann wurde ein Prüfkörpergestell aus PMMA eingebracht, an dem jeweils 4 Stück gereinigte Prüfkörper unter 45° Neigung zur Waagrechten positioniert worden waren. Diese bestanden bei jedem Ansatz aus den Werkstoffen niedriglegierter Stahl 100Cr6, Gußeisen GGG25, feinkornverzinkter Stahl mit Zinkauflage 17 µm und E-Cu, frei von Anlauffilmen und Ablagerungen.

Die Weckgläser mit den Metallproben, dem entionisierten Wasser und der erfindungsgemäßen Stoffkombination wurden dicht verschlossen, wozu jeweils ein Deckel mit Dichtring sowie ein Spannbügel benutzt wurden. Nach 16 h Wartezeit bei Raumtemperatur konnte die sog. Aufbauphase der VCI-Komponenten innerhalb des Gefäßes als abgeschlossen betrachtet werden. Die einzelnen Weckgläser wurden dann für 16 h in Wärmeschränke bei 40 °C exponiert, anschließend wieder 8 h bei Raumtemperatur. Diese zyklische Belastung (1 Zyklus = 24 h) wurde so lange wiederholt, bis an den Prüfkörpern durch die Glaswandung hindurch visuelle Veränderungen festzustellen waren oder eine Maximalbelastung von 40 Zyklen abgewartet.

Nach Versuchsende wurden die Prüfkörper außerhalb der Weckgläser im Detail visuell beurteilt.

In Referenz zu der erfindungsgemäßen Stoffmischung VCI (1) wurden 5 g - Portionen eines handelsüblichen VCI-Pulvers in gleicher Weise geprüft. Dieses Referenz-VCI-Pulver (R1) bestand aus:

| | |
|---|---|
| 54,0 Masse-% | Monoethanolaminbenzoat |
| 23,0 Masse-% | 1H-Benzotriazol |
| 23,0 Masse-% | Füllstoff (Kieselgel) |

### Ergebnis der Prüfung:

Die Prüfkörper, die zusammen mit der erfindungsgemäßen Stoffmischung VCI (1) eingesetzt worden waren, hatten bei allen 4 Parallelansätzen nach 40 Zyklen ein unverändertes Aussehen.

Bei den Ansätzen mit dem handelsüblichen Referenzsystem R1 zeigten die Prüfkörper aus GGG25 nach 8 bis 10 Zyklen erste punktförmige Roststellen, die sich bei Fortsetzung der Tests schnell vergrößerten. An den Stahlringen konnte nach 11 bis 12 Zyklen Kantenrost beobachtet werden.

Die Prüfkörper aus verzinktem Stahl hatten nach 42 Zyklen sowohl in den Kantenbereichen als auch auf den Flächen deutliche Ansätze von Weißrost, die mit FTIR-Mikroskopie (PerkinElmer-FTIR-Meßplatz Spectrum One FTIR mit Auto-Image Mikroskopsystem in Verbindung mit einer Diamantzelle) als basisches Zinkcarbonat (2 ZnCO₃ x 3 Zn(OH)₂) identifiziert werden konnten.

Das Referenzsystem R1 ist folglich lediglich zum VCI-Korrosionsschutz von Cu-Basiswerkstoffen geeignet. Aus dem beschriebenen Beispiel kommt im Vergleich dazu der VCI-Effekt der erfindungsgemäßen Stoffkombination VCI (1) gegenüber den üblichen Gebrauchsmetallen sehr vorteilhaft zur Geltung.

### Beispiel 2

Aus den wasserfreien Substanzen wurden 100 Gramm der folgenden erfindungsgemäßen Stoffkombination bereitet:

| | |
|---|---|
| 5,0 Masse-% | 2-Amino-4-methylpyrimidin |
| 10,0 Masse-% | N-Butylharnstoff |
| 15,0 Masse-% | 2-Amino-2-methylpropandiol-1,3 |
| 25,0 Masse-% | Benzotriazol |
| 5,0 Masse-% | Amoniumbenzoat |
| 40,0 Masse-% | Natriumbenzoat |

und in 900 Gramm einer wässrig-ethanolischen Lösung, bestehend aus 700 Gramm entionisiertem Wasser und 200 Gramm technischem Ethanol, unter leichtem Erwärmen (45 ± 5)°C unter Rühren dispergiert.

Mit dieser Zubereitung wurden Papierbahnen (Kraftpapier 70 g/m²) beschichtet, wobei ein Nassauftrag von 15 g /m² realisiert wurde. Unmittelbar nach Trocknen des so hergestellten erfindungsgemäßen VCI-Papiers VCI (2) an Luft wurde es im Vergleich zu einem als Referenzsystem (R2) dienenden handelsüblichen Korrosionsschutzpapier auf seine korrosionsschützende Wirkung getestet. Das Referenzsystem (R2) enthielt nach chemischer Analyse die Wirkstoffe Ethanolaminbenzoat, Natriumbenzoat/Benzoesäure, Benzotriazol und Harnstoff, wobei der Gesamtanteil etwa doppelt so hoch wie die erfindungsgemäße Stoffkombination war.

Es kamen analog Beispiel 1 wieder Prüfkörper aus niedriglegiertem Stahl 100Cr6, Gusseisen GGG25, feinkornverzinktem Stahl mit Zinkauflage 17 µm und E-Cu zur Anwendung und auch das Prüfritual war analog dem in Beispiel 1 beschriebenen. Der einzige Unterschied war nun, dass an Stelle der VCI-Pulvermischungen jetzt die einzelnen Weckgläser mit dem VCI-Papier ausgekleidet wurden, jeweils 1 kreisrunder Zuschnitt mit Ø 8 cm am Boden, ein Mantel von 13 x 28 cm und ein abermals kreisrunder Zuschnitt mit Ø 9 cm für den Deckel. Dann wurden das Prüfkörpergestell und das Becherglas mit dem VE-Wasser plaziert, das Weckglas geschlossen und die Klimabelastung wie im Beispiel 1 beschrieben, durchgeführt.

Da jedoch nunmehr der Zustand der Prüflinge nicht durch die Glaswand beobachtet werden konnte, wurden die Ansätze zu diesem Zweck nach jedem 5. Zyklus während der Raumtemperatur-Phase kurzzeitig geöffnet. Waren visuell keine Veränderungen festzustellen, wurde die Klimabelastung in der beschriebenen Weise fortgesetzt.

### Ergebnis der Prüfung:

Die verschiedenen Prüfkörper, die zusammen mit dem auf Basis der erfindungsgemäßen Stoffmischung hergestellten VCI-Papier VCI (2) eingesetzt worden waren, hatten bei allen 3 Parallelansätzen nach 40 Zyklen ein unverändertes Aussehen.

Bei den Ansätzen mit dem handelsüblichen Referenzsystem R2 zeigten die Prüfkörper aus GGG25 bei der Inspektion nach 10 Zyklen erste punktförmige Roststellen, die sich bei Fortsetzung der Tests schnell vergrößerten. An den Stahlringen konnte nach 15 Zyklen Kantenrost beobachtet werden.

Die Prüfkörper aus verzinktem Stahl hatten nach 15 Zyklen an den Kanten erste Ansätze von Weißrost, die sich bei weiterer Belastung deutlich vergrößerten, so dass die Prüfkörper nach 42 Zyklen damit vollständig überzogen waren. Die Prüfkörper aus Cu-SF waren nach 42 Zyklen mit einem leichten dunkelgrau gefärbten, nicht abwischbaren Anlauffilm überzogen.

Das Referenzsystem R2 ist folglich nur zum VCI-Korrosionsschutz von Cu-Basiswerkstoffen bedingt geeignet, während das auf Basis der erfindungsgemäßen Stoffkombination hergestellte VCI-Papier VCI (2), wie das Beispiel zeigt, gegenüber den üblichen Gebrauchsmetallen selbst unter den extremen Feuchtluftbedingungen bei Langzeitbeanspruchung zuverlässige VCI-Eigenschaften entfaltet.

### Beispiel 3:

Aus den wasserfreien Substanzen wurde die folgende erfindungsgemäße Stoffkombination bereitet:
0,3 Gew.-Teile 2-Amino-4-methylpyrimidin
2,5 Gew.-Teile N-Benzylharnstoff
3,5 Gew.-Teile 2-Amino-2-methylpropandiol-1,3
1,7 Gew.-Teile 5-Methylbenzotriazol
und zur Herstellung eines mit einem Öl mischbaren Konzentrats dieser Korrosionsinhibitoren in 52 Gew.-Teilen an Benzylalkohol bei einer Temperatur von (60 ± 5) °C eingerührt. Die resultierende klare Lösung wurde schließlich zu 940 Gew.-Teilen eines handelsüblichen Mineralöls zusetzt, wodurch das erfindungsgemäße VCI-Ö1 VCI (3) entstand, das durch eine mittlere Viskosität von 35 ± 10 mm²/s (40°C) gekennzeichnet war.

Zur Prüfung der Wirksamkeit kamen analog Beispiel 1 wieder Prüfkörper aus niedriglegiertem Stahl 100Cr6, Gusseisen GGG25, feinkornverzinktem Stahl mit Zinkauflage 17 µm und E-Cu zur Anwendung und auch das Prüfritual war analog dem in Beispiel 1 beschriebenen.

Der wesentliche Unterschied war nun, dass die Prüfkörpergestelle aus PMMA jetzt jeweils mit 3 Stück ein und derselben Prüfkörpersorte bestückt wurden und dabei das mittig positionierte Prüfblech beidseitig mit dem erfindungsgemäßen VCI-Ö1 bedeckt war, während die jeweils in Distanz von ca. 1 cm seitlich angeordneten Prüfkörper unbeölt eingesetzt wurden. Damit konnte erfasst werden, inwieweit der auf dem mittig positionierten Prüfkörper aufgebrachte Ölfilm in der Lage ist, sowohl das direkt kontaktierte Metallsubstrat als auch durch die Emission der VCI-Komponenten über die Dampfphase innerhalb des geschlossenen Weckglases die beiden nicht mit einem Ölfilm überzogenen Prüfkörper vor Korrosion zu schützen.

Jedes Weckglas (Inhalt 1 1) enthielt neben den betreffenden 3 Prüfkörpern jeweils wieder ein mit 10 ml VE- Wasser gefülltes Becherglas. Nachdem die einzelnen Weckgläser geschlossen worden waren, wurde wieder die Klimabelastung wie im Beispiel 1 beschrieben, durchgeführt.

Die einzelnen Ansätze wurden jeweils nach jedem 5. Zyklus während der Raumtemperatur-Phase kurzzeitig geöffnet und der Zustand der Prüfkörper visuell beurteilt. Waren keine Veränderungen festzustellen, wurde die Klimabelastung in der beschriebenen Weise fortgesetzt.

In Referenz zu dem erfindungsgemäßen VCI-Ö1 VCI (3) wurde ein handelsübliches VCI-Ö1 etwa gleicher mittlerer Viskosität in analoger Weise geprüft. Dieses ebenfalls auf Basis eines Mineralöls formulierte Referenz-VCI-Öl R3 enthielt nach chemischer Analyse die Wirkstoffe:

| | |
|---|---|
| 11,5 g/kg | Dicyclohexylamin |
| 15,0 g/kg | Diethylamino-Ethanol |
| 35,5 g/kg | 3.5 Trimethylhexansäure. |

Bei seiner Anwendung wurde in gleicher Weise verfahren. Jeweils der mittig angeordnete Prüfkörper wurde mit diesem Referenz-VCI Öl R3 überzogen und mit 2 gleichartigen, aber unbeölten Prüfkörpern innerhalb eines Prüfkörpergestells in ein Weckglas eingebracht.

### Ergebnis der Prüfung:

Die verschiedenen Prüfkörper, von denen jeweils einer mit dem erfindungsgemäßen VCI-Ö1 VCI (3) beschichtet gemeinsam mit 2 gleichartigen, unbeölten Prüfkörpern auf Distanz in einem Weckglas dem zyklischen Feuchtluftklima ausgesetzt worden war, hatten bei jeweils 2 Parallelansätzen nach 40 Zyklen ein unverändertes Aussehen. Das erfindungsgemäße VCI-Öl VCI (3) gewährleistete folglich sowohl für die betreffenden Metallsubstrate im direkten Kontakt als auch für die mit dem Öl nicht beaufschlagten Prüfkörper durch die über die Dampfphase emittierten VCI Komponenten einen guten Korrosionsschutz.

Bei den Ansätzen mit dem handelsüblichen Referenzsystem R3 zeigten die Prüfkörper aus dem niedriglegierten Stahl 100C ebenfalls sowohl im beölten als auch im unbeölten Zustand nach 40 Zyklen keinerlei Korrosionserscheinungen. Die Prüfkörper aus GGG25 blieben dagegen nur im beölten Zustand während der 40 Zyklen frei von Rost, während die unbeölten Flächen der Prüfkörper, vor allem an der dem beölten, mittig positionierten Prüfkörper abgewandten Seite zunehmend Rosterscheinungen aufwiesen. Die hier nach 10 Zyklen festgestellten punktförmigen Roststellen vergrößerten sich in Zahl und Ausmaß bei Fortsetzung der Tests deutlich.

Die mit dem Referenzöl R3 beölten Prüfkörper aus E-Cu waren nach 40 Zyklen frei von visuell feststellbaren Veränderungen, während die unbeölten Prüfkörper relativ gleichmäßig mit einem dunkelgrau gefärbten, nicht abwischbaren Anlauffilm überzogen waren.

Am deutlichsten waren die an den Prüfkörpern aus feinkornverzinktem Stahl mit Zinkauflage 17 µm während der Feuchtluftbeaufschlagung beobachteten Veränderungen. Während die beölten Bleche nach 15 Zvklen an den Kantenbereichen deutlich Weißrost angesetzt hatten, waren die unbeölten Prüfkörper schon nach 10 Zyklen mit einem matt-grauen Film überzogen, aus dem sich bei Fortsetzung der Feuchtluftbelastung eine hellgrau bis weiß erscheinende Schicht aus Weißrost gebildet hatte, wie im Beispiel 1, erneut nachgewiesen mittels mit FTIR-Mikroskopie.

Das Referenzsystem R3 ist folglich nur zum VCI-Korrosionsschutz von Stahl geeignet, während das erfindungsgemäße VCI-Öl VCI (3), wie das Beispiel zeigt, gegenüber allen üblichen Gebrauchsmetallen auch unter den extremen Feuchtluftbedingungen im Langzeitversuch zuverlässige VCI-Eigenschaften entfaltet.

### Beispiel 4:

Aus den wasserfreien Substanzen wurde die folgende erfindungsgemäße Stoffkombination bereitet:
0,5 Gew.-Teile 2-Amino-4-methoxy-6-methylpyrimidin
3,1 Gew.-Teile Cyclohexylharnstoff
4,0 Gew.-Teile 2-Amino-3-methyl-butandiol-1,4
1,4 Gew.-Teile 5-Methylbenzotriazol
31,0 Gew.-Teile 2,6-Di tert. butyl-4-methyl-phenol,
und durch intensives Mischen zu einer homogenen Feststoffmischung verarbeitet. Die so hergestellte Mischung wurde anschließend bei (55 ± 5) °C langsam zu 960 Gew.-Teilen eines handelsüblichen Mineralöls zusetzt. Nach kurzzeitigem Erwärmen der Mischung auf 75 °C und anschließender Abkühlung auf Raumtemperatur war das erfindungsgemäße VCI-Ö1 VCI (4) als klare Flüssigkeit verfügbar, ebenfalls gekennzeichnet durch eine mittleren Viskosität von (35 ± 10) mm²/s (40°C).

Die Prüfung der Wirksamkeit erfolgte analog Beispiel 3 wieder mit Prüfkörpern aus niedriglegiertem Stahl 100Cr6, Gusseisen GGG25, feinkornverzinktem Stahl mit Zinkauflage 17 µm und E-Cu nach dem gleichen Prüfritual wie in Beispiel 3 beschrieben.

In Referenz zu dem erfindungsgemäßen VCI-Öl VCI (4) wurde wieder ein handelsübliches VCI-Ö1 etwa gleicher mittlerer Viskosität in analoger Weise geprüft. Dieses war ebenfalls auf Basis eines Mineralöls formuliert, enthielt nach chemischer Analyse aber die Wirkstoffe:

| | |
|---|---|
| 96,0 g/kg | Morpholin |
| 15,0 g/kg | Diethylamino-ethanol |
| 65,0 g/kg | Ölsäure |
| 23,0 g/kg | Benzotriazol |

Bei seiner Anwendung wurde in gleicher Weise verfahren. Jeweils der mittig angeordnete Prüfkörper wurde mit diesem Referenz-VCI Öl (R4) überzogen und mit 2 gleichartigen, aber unbeölten Prüfkörpern innerhalb eines Prüfkörpergestells in ein Weckglas eingebracht.

### Ergebnis der Prüfung:

Die verschiedenen Prüfkörper, von denen jeweils einer mit dem erfindungsgemäßen VCI-Ö1 VCI (4) beschichtet gemeinsam mit 2 gleichartigen, unbeölten Prüfkörpern auf Distanz in einem Weckglas dem zyklischen Feuchtluftklima ausgesetzt worden war, hatten bei jeweils 2 Parallelansätzen nach 40 Zyklen wieder ein unverändertes Aussehen. Das erfindungsgemäße VCI-Ö1 VCI (4) gewährleistete folglich ebenso wie das erfindungsgemäße VCI-Ö1 VCI (3) sowohl für die betreffenden Metallsubstrate im direkten Kontakt als auch für die mit dem Öl nicht beaufschlagten Prüfkörper durch die über die Dampfphase emittierten VCI Komponenten einen guten Korrosionsschutz.

Bei den Ansätzen mit dem handelsüblichen Referenzsystem R4 zeigten die Prüfkörper aus dem niedriglegierten Stahl 100C und dem Grauguss GGG25 ebenfalls sowohl im beölten als auch im unbeölten Zustand nach 40 Zyklen keinerlei Korrosionserscheinungen.

Die mit dem Referenzöl R4 beölten Prüfkörper aus E-Cu waren nach 40 Zyklen frei von visuell feststellbaren Veränderungen, während die unbeölten Prüfkörper aus E-Cu wieder relativ gleichmäßig mit einem dunkel gefärbten, nicht abwischbaren Anlauffilm überzogen waren.

Die Prüfkörper aus feinkornverzinktem Stahl mit Zinkauflage 17 µm veränderten ihr Aussehen während der Feuchtluftbeaufschlagung deutlich. Sowohl die beölten als auch die unbeölten Bleche hatten schon nach 10 Zvklen flächig Erscheinungen von Weißrost, der nach 40 Zyklen als relativ gleichmäßig erscheinende weiße Schicht vorlag.

Das Referenzsystem R4 ist folglich nur zum VCI-Korrosionsschutz von Eisenbasiswerkstoffen geeignet, während das erfindungsgemäße VCI-Ö1 VCI (4), wie das Beispiel zeigt, einen ausgeprägten Multimetallschutz gewährleistet indem es gegenüber allen üblichen Gebrauchsmetallen auch unter den extremen Feuchtluftbedingungen im Langzeitversuch zuverlässige VCI-Eigenschaften entfaltet.

### Beispiel 5:

Aus den wasserfreien Substanzen wurde die folgende erfindungsgemäße Stoffkombination bereitet:
10 Gew.-Teile 2-Amino-4-methylpyrimidin
40 Gew.-Teile N-Butylharnstoff
50 Gew.-Teile 2-Amino-2-methylpropandiol-1,3

Damit wurde eine Beschichtungslösung hergestellt, bestehend aus
15 Gew.-Teilen der genannten Stoffkombination
65 Gew.-Teilen entionisiertem Wasser
20 Gew.-Teilen technisches Ethanol

Mit dieser Beschichtungslösung wurde ein 3 mm dickes, flächiges Vliesmaterial aus Baumwollfasern (sog. Saugkarton) beschichtet, wobei ein Nassauftrag von 50 g/m² realisiert wurde.

Nach dem Trocknen ergab die chemische Analyse dieses erfindungsgemäßen VCI-Vlieses VCI(5):

| | |
|---|---|
| 2-Amino-4-methylpyrimidin: | 1,9 g/kg = 75 µg/cm² |
| N-Butylharnstoff: | 7,5 g/kg = 300 µg/cm² |
| 2-Amino-2-methylpropandiol-1,3: | 9,4 g/kg = 375 µg/cm² |

Aus diesem unter Verwendung einer erfindungsgemäßen Stoffkombination durch Beschichtung hergestellten VCI- Baumwollvlies VCI (5) wurden Segmente mit (30 x 30 x 3) mm³ zugeschnitten. Danach wurden Bleche der Werkstoffe Kohlenstoffstahl **DC03**, kaltgewalzt, (90 x 50 x 1) mm³ (Q-Panel, Q-Panel Lab Products, Cleveland, Ohio 44145 USA), feinkornverzinkter Stahl (**ZnSt**) mit 18 µm Zn-Auflage und der Aluminiumlegierung **A17075** jeweils gleicher Größe wie die Bleche DC03 zusammen innerhalb von Distanzrahmen aus dem chemisch inerten Kunststoff PMMA (Polymethyl-Methacrylat) parallel mit ca. 1 cm Abstand zueinander eingeordnet, beidseitig jeweils ein Segment der VCI-Schaumstofflage VCI(5) angestellt und diese Anordnungen jeweils separat in vorgefertigte Beutel aus PE-LD, 100 µm Schichtdicke durch Verschweißen der überlagerten Seitennähte dicht verschlossen. Mit der Positionierung der verschiedenen Prüfbleche in Kunststoff-Distanzrahmen wurde gewährleistet, dass die aus den beiden Schaumstoffzuschnitten emittierten VCI-Komponenten ihre Wirkung innerhalb der verschlossenen Beutel bestimmungsgemäß nur über die Gasphase realisieren konnten.

Als Referenzsystem (R5) kam ein handelsübliches VCI-Chip-Material zum Einsatz, das aus Baumwollcellulose mit 3 mm Dicke bestand und gemäß chemischer Analyse die Wirkstoffe:

| | |
|---|---|
| 10,7 g/kg | Natriumnitrit |
| 16,5 g/kg | Ethanolamin (2-Aminoethanol) |
| 66,1 g/kg | Caprylsäure (n-Octansäure) |
| 32,6 g/kg | Harnstoff |

enthielt, in Summe etwa eine mehr als sechsfach höhere Wirkstoffmenge im Vergleich zu den VCI-Komponenten in der erfindungsgemäßen Stoffkombination VCI (5).

Mit Segmenten dieses VCI-Chip-Metarials (R5) wurden gleichartige Verpackungen wie mit dem erfindungsgemäßen VCI-Baumwollvlies VCI (5) zubereitet, indem wieder die benannten Metallkombinationen in Distanzrahmen eingeordnet und beidseitig mit einem ebenfalls (30 x 30 x 3) mm³ großen Zuschnitt des Chip-Materials (R5) versehen in Beutel aus PE-LD Folie, 100 µm, eingeschweißt wurden. Als Referenzsystem (R5') wurden noch artgleiche Verpackungen zubereitet, in die kein VCIemittierendes Vliesmaterial positioniert war, um den auf die Barrierewirkung der PE-LD Folie mit 100 µm entfallenden Anteil am Korrosionsschutzeffekt getrennt zu erfassen.

Alle angefertigten Modellverpackungen wurden noch ca. 5 h bei Raumtemperatur zwischengelagert, um in den mit den VCI-Chip-Segmenten zubereiteten Verpackungen die Einstellung einer an VCI-Komponenten gesättigten Atmosphäre (Aufbauphase !) zu gewährleisten. Dann erfolgte ihre Überführung in verschiedene Klimaprüfschränke vom Typ VC 4033 (VÖTSCH Industrietechnik GmbH, D-72304 Balingen), die auf das Feuchtluft-Temperatur-Wechselklima nach DIN EN 60068-2-30 eingestellt waren. Für die zu prüfenden Muster mit VCI (5) und R5 wurden jeweils separate Klimaprüfschränke verwendet, um für die exponierten Muster gegenseitige Beeinflussungen auszuschließen.

Bei der angewandten Klimabelastung besteht ein 24-h-Zyklus bekanntlich aus folgenden Etappen: 6 h 25°C und (RH) = 98%, 3 h Aufheizphase von 25 auf 55 °C bei (RH) = 95%, 9 h 55°C bei (RH) = 93% und 6 h Abkühlphase von 55 auf 25 °C bei (RH) = 98% und 3 h 25°C und (RH) = 98%.

Mit dieser Feuchtluft-Temperatur-Wechselbelastung werden erfahrungsgemäß die klimatische Bedingungen eines Überseetransports zeitraffend gut nachgestellt.

Die Oberflächen der Prüfbleche mit Folienumverpackung wurden nach jedem Zyklus (innerhalb der stabilen 25 °C - Phase) durch das transparente Folienmaterial hindurch inspiziert. Sobald an einzelnen Prüfblechen sichtbare Korrosionserscheinungen festzustellen waren, wurde die bis dahin vergangene Zyklenzahl registriert und danach die Klimabelastung solange fortgesetzt, bis alle Prüfbleche einer Modellverpackung betroffen waren, oder das Ausmaß der Korrosion einzelner Prüfbleche mittels visueller Inspektion durch die Folienwandungen nicht mehr beurteilt werden konnte. Nach Ende der Tests wurde das Verpackungsmaterial entfernt und der Oberflächenzustand jedes Prüfblechs abschließend bewertet.

### Ergebnis der Prüfung:

**Tabelle 1: Ergebnisse der Feuchtluft-Temperatur-Wechselbeanspruchung von Modellverpackungen (Mittelwerte Zyklenzahl aus jeweils 3 Parallelproben)**

| **Verpackungen** | **Zyklenzahl nach DIN EN 60068-2-30** | **Oberflächenzustand der Prüfbleche** |
|---|---|---|
| R5' | 6 | DC03, erste Rostflecken in Kantenbereichen; |
| | 9 | ZnSt, Flecken Weißrost im Kantenbereich; |
| | 12 | Al 7075, kleine weiße Punkte auf Flächen; |
| | 18 | Abbruch der Klimabelastung, da Korrosionserscheinungen an allen Blechen deutlicher |
| VCI (5) | nach 40 beendet | Alle Prüfbleche noch frei von sichtbaren Veränderungen |
| R5 | 12 | ZnSt, erster Weißrost an Kanten; |
| | 18 | Al 7075, kleine weiße Punkte |
| | 26 | DC03, punktuell Rost, an ZnSt Weißrost über die Flächen verteilt: Abbruch der Klimabelastung, da weitere Fortschritte der Korrosion an Prüfblechen visuell nicht mehr sicher zu bewerten |

Dieses Beispiel dokumentiert die Überlegenheit der erfindungsgemäßen Stoffkombination als hochleistungsfähiges VCI-Chipmaterial für den Korrosionsschutz üblicher Gebrauchsmetalle, während das Referenzsystem R5 trotz bedeutend höherer Wirkstoffkonzentration nur bei Stahl eine zufriedenstellende Schutzwirkung entfalten konnte, bei den Nichteisenmetall-Proben dagegen kaum Unterschiede zu dem VCI-freien Referenzsystem R5', bestehend aus der Umverpackung mit einer üblichen PE-LD-Folie, 100 µm, offenbar wurden.

## Patentansprüche

1. Verdampfungs- oder sublimationsfähige, korrosionsinhibierende Stoffkombination, die enthält:
(1) mindestens ein mehrfach substituiertes Pyrimidin,
(2) mindestens einen Monoalkylharnstoff,
(3) mindestens ein Aminoalkyldiol mit C₃ bis C₅.

2. Korrosionsinhibierende Stoffkombination gemäß Anspruch 1, welche ferner enthält:
(4) mindestens ein unsubstituiertes oder am Benzolring substituiertes Benzotriazol.

3. Korrosionsinhibierende Stoffkombination gemäß einem der vorhergehenden Ansprüche, bei welcher das mehrfach substituierte Pyrimidin aus
2.4-Dihydroxy-5-methyl-pyrimidin (Thymin),
2-Amino-4-methyl-pyrimidin,
2-Amino-4-methoxy-6-methyl-pyrimidin,
2-Amino-4.6-dimethyl-pyrimidin (Cytosin)
oder einer Kombination davon ausgewählt ist.

4. Korrosionsinhibierende Stoffkombination gemäß einem der vorhergehenden Ansprüche, bei welcher der Monoalkylharnstoff aus
N-Butylharnstoff
N-Hexylharnstoff
N-Benzylharnstoff
N-Cyclohexylharnstoff
oder einer Kombination davon ausgewählt ist.

5. Korrosionsinhibierende Stoffkombination gemäß einem der vorhergehenden Ansprüche, bei welcher das Aminoalkyldiol mit C₃ bis C₅ aus
2-Amino-2-methyl-propandiol-1,3
2-amino-3-methyl-butandiol-1,4
2-Amino-2-methyl-butandiol-1,4
oder einer Kombination davon ausgewählt ist.

6. Korrosionsinhibierende Stoffkombination gemäß einem der vorhergehenden Ansprüche 2-5, bei welcher das Benzotriazol aus einem am Benzolring methylierten Benzotriazol wie 5-Methyl-benzotriazol oder einem Gemisch von Methylbenzotriazolen ausgewählt ist.

7. Korrosionsinhibierende Stoffkombination gemäß einem der vorhergehenden Ansprüche 2-6, die 0,1 bis 5 Gew.-% Komponente (1), 0,2 bis 12 Gew.-% Komponente (2), 1 bis 15 Gew.-% Komponente (3) und 0,4 bis 10 Gew.-% Komponente (4) enthält.

8. Korrosionsinhibierende Stoffkombination gemäß einem der Ansprüche 1 bis 7, wobei die Komponenten (1) bis (3) oder (1) bis (4) zusammen vermischt oder in Wasser dispergiert oder vorgemischt in einem mit Mineralölen und synthetischen Ölen in jedem Verhältnis mischbaren Lösevermittler vorliegen.

9. Korrosionsinhibierende Stoffkombination gemäß Anspruch 8, die in einem mit Mineralölen und synthetischen Ölen in jedem Verhältnis mischbaren Phenylalkylalkohol und/oder Alkylphenol gelöst oder dispergiert vorliegt.

10. Korrosionsinhibierende Stoffkombination gemäß Anspruch 9, wobei der Phenylalkylalkohol aus der Gruppe aus Benzylalkohol, 2-Phenylethanol, Methylphenylcarbinol, 3-Phenyl-propanol oder einer Kombination davon ausgewählt ist und
das Alkylphenol aus der Gruppe aus Di-tert.-butyl-4-methyl-phenol, 2,6-Di-tert.-butyl-4-ethyl-phenol, 2,6-Di-tert.-butyl-4-methoxy-phenol, 2.6-Di-octadecyl-4-methyl-phenol, 2,4,6-Tri-tert.-butyl-phenol oder einer Kombination davon ausgewählt ist.

11. Korrosionsinhibierende Stoffkombination gemäß einem der vorhergehenden Ansprüche, bei der im Temperaturbereich bis 70 °C bei rel. Luftfeuchten (RH) ≤ 98 % alle Komponenten mit für den Dampfraum-Korrosionsschutz ausreichender Menge und Geschwindigkeit sublimieren.

12. Korrosionsinhibierende Stoffkombination gemäß einem der vorhergehenden Ansprüche, die neben den erfindungsgemäßen Komponenten (1) bis (3) oder (1) bis (4) zusätzlich auch bereits als Dampfphasen-Korrosionsinhibitoren eingeführte Substanzen einzeln oder als Gemisch derselben enthält.

13. Korrosionsinhibierende Stoffkombination gemäß einem der Ansprüche 1 bis 12, welche in einer wässrig-organischen Beschichtungslösung zur Fixierung der Korrosionsinhibitoren auf einem flächigem Trägermaterial wie Papier, Pappe, Karton, Textilgewebe, Textilvlies oder Schaumstoff vorliegt.

14. VCI-Korrosionsschutzöl, umfassend ein Mineralöl oder synthetisches Öl und 2 bis 10 Gew.-%, bezogen auf die Ölphase, einer korrosionsinhibierenden Stoffkombination gemäß einem der Ansprüche 1 bis 12 in einem Lösevermittler, wobei aus dem VCI-Ö1 im Temperaturbereich bis 70°C bei rel. Luftfeuchten (RH) ≤ 98 % alle Korrosionsinhibitor-Komponenten mit für den Dampfraum-Korrosionsschutz ausreichender Menge und Geschwindigkeit verdampfen oder sublimieren.

15. Verfahren zur Herstellung einer verdampfungs- oder sublimationsfähigen, korrosionsinhibierenden Stoffkombination, bei dem die korrosionsinhibierenden Komponenten, welche (1) mindestens ein mehrfach substituiertes Pyrimidin, (2) mindestens einen Monoalkylharnstoff, (3) mindestens ein Aminoalkyldiol mit C₃ bis C₅, sowie optional (4) mindestens ein unsubstituiertes oder am Benzolring substituiertes Benzotriazol umfassen, miteinander vermischt und anschließend in Wasser oder einem mit Mineralölen und synthetischen Ölen in jedem Verhältnis mischbaren Lösevermittler gelöst bzw. dispergiert werden.

16. Verwendung einer korrosionsinhibierenden Stoffkombination gemäß einem der Ansprüche 1 bis 12 als flüchtiger Korrosionsinhibitor (VPCI, VCI) in Form von feinpulvrigen Gemischen bei der Verpackung, Lagerung oder dem Transport von metallischen Materialien, oder zur Inkorporierung in Beschichtungsstoffe und Beschichtungslösungen und/oder kolloidale Kompositmaterialien, oder zur Herstellung von VCI-Korrosionsschutzöl, aus dem Dampfphasen-Korrosionsinhibitoren (VPCI, VCI) emittiert werden.

## Claims

1. Corrosion-inhibiting substance combination capable of evaporating or sublimating, which contains:
(1) at least one polysubstituted pyrimidine,
(2) at least one monoalkylurea,
(3) at least one C₃ to C₅ aminoalkyldiol.

2. Corrosion-inhibiting substance combination according to claim 1, which furthermore contains:
(4) at least one benzotriazole which is unsubstituted or substituted on the benzene ring.

3. Corrosion-inhibiting substance combination according to one of the preceding claims, in which the polysubstituted pyrimidine is selected from
2,4-dihydroxy-5-methylpyrimidine (thymine),
2-amino-4-methylpyrimidine,
2-amino-4-methoxy-6-methylpyrimidine,
2-amino-4,6-dimethylpyrimidine (cytosine),
or a combination thereof.

4. Corrosion-inhibiting substance combination according to one of the preceding claims, in which the monoalkylurea is selected from
N-butylurea
N-hexylurea
N-benzylurea
N-cyclohexylurea
or a combination thereof.

5. Corrosion-inhibiting substance combination according to one of the preceding claims, in which the C₃ to C₅ aminoalkyldiol is selected from
2-amino-2-methyl-1,3-propanediol
2-amino-3-methyl-1,4-butanediol
2-amino-2-methyl-1,4-butanediol
or a combination thereof.

6. Corrosion-inhibiting substance combination according to one of the preceding claims 2-5, in which the benzotriazole is selected from a benzotriazole methylated on the benzene ring, such as 5-methylbenzotriazole, or a mixture of methylbenzotriazoles.

7. Corrosion-inhibiting substance combination according to one of the preceding claims 2-6, which contains 0.1 to 5% by weight of component (1), 0.2 to 12% by weight of component (2), 1 to 15% by weight of component (3) and 0.4 to 10% by weight of component (4).

8. Corrosion-inhibiting substance combination according to one of claims 1 to 7, wherein components (1) to (3) or (1) to (4) are present in mixed form or dispersed in water or pre-mixed in a solubiliser that is miscible in any ratio with mineral oils and synthetic oils.

9. Corrosion-inhibiting substance combination according to claim 8, which is present in a form dissolved or dispersed in a phenyl alkyl alcohol and/or alkylphenol that is miscible in any ratio with mineral oils and synthetic oils.

10. Corrosion-inhibiting substance combination according to claim 9, wherein the phenyl alkyl alcohol is selected from the group consisting of benzyl alcohol, 2-phenylethanol, methylphenylcarbinol, 3-phenylpropanol or a combination thereof, and the alkylphenol is selected from the group consisting of di-tert-butyl-4-methylphenol, 2,6-di-tert-butyl-4-ethylphenol, 2,6-di-tert-butyl-4-methoxyphenol, 2,6-di-octadecyl-4-methylphenol, 2,4,6-tri-tert-butylphenol or a combination thereof.

11. Corrosion-inhibiting substance combination according to one of the preceding claims, in which all the components sublimate in the temperature range up to 70°C at relative humidities (RH) ≤ 98% in a quantity and at a rate sufficient for protecting the vapour space against corrosion.

12. Corrosion-inhibiting substance combination according to one of the preceding claims, which contains, besides components (1) to (3) or (1) to (4) according to the invention, additionally also substances that have already been introduced as vapour phase corrosion inhibitors, individually or as a mixture thereof.

13. Corrosion-inhibiting substance combination according to one of claims 1 to 12, which is present in an aqueous-organic coating solution for fixing the corrosion inhibitors on a 2-dimensional extended carrier material such as paper, paperboard, cardboard, textile woven, textile nonwoven or foam.

14. VCI corrosion protection oil, comprising a mineral oil or synthetic oil and 2 to 10% by weight, relative to the oil phase, of a corrosion-inhibiting substance combination according to one of claims 1 to 12 in a solubiliser, wherein all the corrosion inhibitor components evaporate or sublimate from the VCI oil in the temperature range up to 70°C at relative humidities (RH) ≤ 98% in a quantity and at a rate sufficient for protecting the vapour space against corrosion.

15. Method for producing a corrosion-inhibiting substance combination capable of evaporating or sublimating, in which the corrosion-inhibiting components comprising (1) at least one polysubstituted pyrimidine, (2) at least one monoalkylurea, (3) at least one C₃ to C₅ aminoalkyldiol, and optionally (4) at least one benzotriazole which is unsubstituted or substituted on the benzene ring, are mixed with one another and then dissolved or dispersed in water or in a solubiliser that is miscible in any ratio with mineral oils and synthetic oils.

16. Use of a corrosion-inhibiting substance combination according to one of claims 1 to 12 as a volatile corrosion inhibitor (VPCI, VCI) in the form of finely powdered mixtures in the packaging, storage or transport of metal materials, or for incorporation in coating substances and coating solutions and/or colloidal composite materials, or for producing VCI corrosion protection oil, from which vapour phase corrosion inhibitors (VPCIs, VCIs) are emitted.

## Revendications

1. Combinaison de substances évaporables et sublimables anti-corrosion, comprenant :
(1) au moins une pyrimidine polysubstituée,
(2) au moins une monoalkylurée,
(3) au moins un aminoalkyldiol en C₃ à C₅.

2. Combinaison de substances anti-corrosion selon la revendication 1, qui comprend en outre :
(4) au moins un benzotriazole non substitué ou substitué sur le cycle benzène.

3. Combinaison de substances anti-corrosion selon l'une des revendications précédentes, dans laquelle la pyrimidine polysubstituée est choisie parmi la
2,4-dihydroxy-5-méthyl-pyrimidine (thymine),
2-amino-4-méthyl-pyrimidine,
2-amino-4-méthoxy-6-méthyl-pyrimidine,
2-amino-4,6-diméthyl-pyrimidine (cytosine),
ou une combinaison de celles-ci.

4. Combinaison de substances anti-corrosion selon l'une des revendications précédentes, dans laquelle la monoalkylurée est choisie parmi la
N-butylurée
N-hexylurée
N-benzylurée
N-cyclohexylurée
ou une combinaison de celles-ci.

5. Combinaison de substances anti-corrosion selon l'une des revendications précédentes, dans laquelle l'aminoalkyldiol en C₃ à C₅ est choisi parmi le :
amino-2-méthyl-2 propanediol-1,3
amino-2-méthyl-3 butanediol-1,4
amino-2-méthyl-2 butanediol-1,4
ou une combinaison de ceux-ci.

6. Combinaison de substances anti-corrosion selon l'une des revendications précédentes 2 à 5, dans laquelle le benzotriazole est choisi parmi un benzotriazole méthylé sur le cycle benzénique comme le 5-méthylbenzotriazole ou un mélange de méthylbenzotriazoles.

7. Combinaison de substances anti-corrosion selon l'une des revendications précédentes 2 à 6, qui comprend 0,1 à 5 % en poids du composant (1), 0,2 à 12 % en poids du composant (2), 1 à 15 % en poids du composant (3) et 0,4 à 10 % en poids du composant (4).

8. Combinaison de substances anti-corrosion selon l'une des revendications précédentes 1 à 7, dans laquelle les composants (1) à (3) ou (1) à (4), mélangés entre eux ou dispersés ou prémélangés dans l'eau, se présentent dans un solubilisant miscible en toute proportion avec des huiles minérales et des huiles synthétiques.

9. Combinaison de substances anti-corrosion selon la revendication 8, qui se présente dissoute ou dispersée dans un alcool phénylalkylique et/ou un alkylphénol miscible en toute proportion avec des huiles minérales et des huiles synthétiques.

10. Combinaison de substances anti-corrosion selon la revendication 9, dans laquelle l'alcool phénylalkylique est choisi dans le groupe constitué par l'alcool benzylique, le 2-phényléthanol, le méthylphénylcarbinol, le 3-phénylpropanol ou une combinaison de ceux-ci, et
l'alkylphénol est choisi dans le groupe constitué par le di-tert.-butyl-4-méthylphénol, le 2,6-di-tert.-butyl-4-éthylphénol, le 2,6-di-tert.-butyl-4-méthoxyphénol, le 2,6-di-octadécyl-4-méthylphénol, le 2,4,6-tri-tert.-butylphénol ou une combinaison de ceux-ci.

11. Combinaison de substances anti-corrosion selon l'une des revendications précédentes, dans laquelle tous les composants se subliment dans une plage de températures allant jusqu'à 70 °C à des humidités de l'air relatives (HR) ≤ 98 % en une quantité et à une vitesse suffisantes pour l'action anticorrosion dans l'espace de vaporisation.

12. Combinaison de substances anti-corrosion selon l'une des revendications précédentes, qui comprend, en plus des composants selon l'invention (1) à (3) ou (1) à (4), également des substances déjà introduites en tant qu'agents anti-corrosion en phase vapeur, seuls ou en mélange de ceux-ci.

13. Combinaison de substances anti-corrosion selon l'une des revendications 1 à 12, qui se présente dans une solution de revêtement aqueuse organique pour la fixation des agents anti-corrosion sur un matériau support de grande surface tel que le papier, le carton souple, le carton, le textile tissé, le voile de textile ou la mousse.

14. Huile anti-corrosion VCI, comprenant une huile minérale ou une huile synthétique et 2 à 10 % en poids, par rapport à la phase huileuse, d'une combinaison de substances anti-corrosion selon l'une des revendications 1 à 12 dans un solubilisant, dans laquelle tous les composants anti-corrosion s'évaporent ou se subliment depuis l'huile VCI dans la plage de températures allant jusqu'à 70 °C à des humidités de l'air relatives (HR) ≤ 98 % en une quantité et à une vitesse suffisantes pour l'action anticorrosion dans l'espace de vaporisation.

15. Procédé de fabrication d'une combinaison de substances anti-corrosion évaporables et sublimables, dans lequel les composants anti-corrosion qui comprennent (1) au moins une pyrimidine polysubstituée, (2) au moins une monoalkylurée, (3) au moins un aminoalkyldiol en C₃ à C₅, et éventuellement (4) au moins un benzotriazole non substitué ou substitué sur le cycle benzénique, sont mélangés entre eux et ensuite dissous ou dispersés dans l'eau ou dans un solubilisant miscible en toute proportion avec des huiles minérales et des huiles synthétiques.

16. Utilisation d'une combinaison de substances anti-corrosion selon l'une des revendications 1 à 12 en tant qu'agents anti-corrosion volatils (VPCI, VCI) sous forme de mélanges finement pulvérulents pour l'emballage, le stockage ou le transport de matériaux métalliques, ou pour l'incorporation dans des substances de revêtement et des solutions de revêtement et/ou des matériaux composites colloïdaux ou pour la fabrication d'huile anti-corrosion VCI, depuis laquelle des agents anti-corrosion en phase vapeur (VPCI, VCI) sont émis.
